# EUROPÄISCHE PATENTSCHRIFT

(11) **EP 0 908 530 B1**
(45) Veröffentlichungstag und Bekanntmachung des Hinweises auf die Patenterteilung: **04.09.2002**
(21) Anmeldenummer: 98118991.3
(22) Anmeldetag: 08.10.1998
(51) Int. Cl.: C23C 8/32

(54) **Blatt für eine Säge oder ein Messer und Herstellungsverfahren**
Blade for a saw or a knife and method of manufacturing
Lame pour une scie ou un couteau et procédé de fabrication

(30) Priorität: 09.10.1997 DE 19744512
(43) Veröffentlichungstag der Anmeldung: 14.04.1999
(73) Patentinhaber: C. August Hüchelbach GmbH & Co. KG, 42857 Remscheid-Hasten (DE)
(72) Erfinder: Wirths, Karl-Hermann, 42929 Wermelskirchen (DE)
(74) Vertreter: Grundmann, Dirk, Dr.

(56) Entgegenhaltungen:
- EP-A- 0 555 694
- EP-A- 0 751 234
- DE-A- 2 105 549
- DE-A- 2 228 746
- UWE VOLKER MÜNZ : "Dynamisches Prüfen von Kreissägeblättern" MASCHINENMARKT, Bd. 103, Nr. 4, 1997, Seiten 26-31, XP002091400 Würzburg, DE
- H. BERNS: "Werkzeuge aus martensitaushärtendem Stahl" ZEITSCHRIFT FÜR WIRTSCHAFTLICHE FERTIGUNG, Bd. 66, Nr. 6, 1971, Seiten 292-295, XP002091401 München, DE
- W. LERCHE ET AL.: "Gasoxinitrieren von Schneid-, Umform- und Zerspanungswerkzeugen" NEUE HÜTTE, Bd. 36, Nr. 5, Mai 1991, Seiten 184-187, XP002091402 Leipzig, DE
- F. HOFFMANN ET AL: "VERSCHLEISSWIDERSTAND NITRIERTER UND NITROCARBURIERTER STÄHLE" HÄRTEREI TECHNISCHE MITTEILUNGEN, Bd. 52, Nr. 6, 1997, Seiten 376-386, XP000735232

## Beschreibung

Die Erfindung betrifft ein Basisblatt gemäß Gattungsbegriff des Anspruches 1.

Ein gattungsgemäßes Basisblatt beschreibt die EP 055694A2. Dort wird ein Verfahren beschrieben, mittels welchem in die Oberfläche des Basisblattes sowohl Stickstoff als auch Kohlenstofff eindiffundiert wird. Dies erfolgt durch Karbonitrieren. Zufolge des großen Härteunterschiedes zwischen Oberfläche und Kern soll sich eine selbst nachschärfende Schneidwarte ausbilden.

Die EP 0751234 beschreibt ein Basismaterial für die Herstellung von Stammblättern für Kreissägen, Trennscheiben, Gattersägen sowie Schneid- und Schabvorrichtungen, bei dem in die Oberfläche Kohlenstoff eindiffundiert wird.

Bei dem bekannten Basisblatt wird anstelle eines Stahles, dessen Kohlenstoffgehalt zwischen 0,25 und 1 Prozent liegt, ein kohlenstoffarmer Basisstahl (Einsatzstahl) mit einem Kohlenstoffgehalt von 0,1 bis 0,2 Prozent verwendet. Auf diesen Stahl wird dann Kohlenstoff aufgekohlt, so dass von seinen Außenwandbereichen zum inneren Kern hin ein aufgekohlter Bereich mit einem vom äußeren Rand der Außenwand zum nicht aufgekohlten Kern abfallender Kohlenstoffgehalt vorhanden ist. Die Tiefe des aufgekohlten Bereiches soll so ausgewählt werden, dass nach dem Härten und Anlassen ein Drittel der Gesamtdicke des Basisstahls weich und zwei Drittel hart bleiben. Der Kern bleibt ungehärtet. Das beidseitige Aufkohlen dient dazu, ein sandwichartiges Rohmaterial für die Sägenindustrie zu schaffen. Es soll eine höhere Härte an der Oberfläche bei gleicher Betriebs- bzw. Bruchsicherheit erzielt werden und die Schallemission im Betrieb vermindert werden.

Auf derartig gefertigte Stammblätter werden in weiteren Verfahrensschritten zur Fertigung des Endproduktes Hartmetallsägezähne, Diamanten oder dergleichen aufgebracht.

Aus der Zeitschrift "Maschinenmarkt, Würzburg 103 (1997) 4" ist es bekannt, dass eine Anhebung der Eigenfrequenzen im Sägeblatt durch die Zunahme von Eigenspannungen in einem Sägeblatt erfolgen kann. Das Erwärmen des Werkzeuges führt zu einem Herabsetzen der Eigenfrequenzen. Die Steiffigkeit eines Werkzeuges ist u. a. für die höchst mögliche Drehzahl verantwortlich.

Aus der DE 2228746 ist es bekannt, zur Erhöhung der Gleiteigenschaften und der Verschleißfestigkeit Stickstoff und Kohlenstoff im Wege eines Karbonitrierens in die Oberfläche eines Stahles zu bringen.

Der Erfindung liegt die Aufgabe zugrunde, ein Basisblatt bzw. ein Verfahren zur Fertigung eines Basisblattes anzugeben, bei dem unter Verringerung der Blatterwärmung im Betrieb eine verminderte Schnittbreite bei gleichzeitiger Erhöhung der Schnittgeschwindigkeit möglich ist.

Gelöst wird die Aufgabe durch das im Anspruch 1 angegebene Basisblatt und das im Anspruch 7 angegebene Verfahren zum Herstellen eines solchen Basisblattes. Zufolge dieser Ausgestaltung wird eine innere Verspannung im Basisblatt erzielt. Insgesamt führt die erfindungsgemäße Ausgestaltung zu einer deutlichen Erhöhung der Dauerschwingfestigkeit. Erfindungsgemäß wird Stickstoff und in geringerem Umfange oberflächlich Kohlenstoff in den Basisstahl eindiffundiert, wobei die Stickstoffaufnahme dominiert.

Durch den erfindungsgemäßen Diffusionsprozess bilden sich an der Oberfläche bzw. im oberflächennahen Bereich Karbonitride und in tieferen Zonen Nitride. Die Verfahrensparamter sind dabei so gewählt, dass eine Verbindungszone mit nachfolgender Diffusionszone entsteht. Die dünne Oberflächenzone von 20 Mikrometern besitzt hervorragende Gleitfähigkeiten, weshalb Reibungserwärmung beim Schneiden, insbesondere von Holz, erheblich reduziert werden Der keramikartige Charakter dieser Oberfläche hat Schmiermittelcharakter. Die thermotechnische Behandlung erfolgt bei Temperaturen unterhalb 600°C, also bei Temperaturen, die weit unterhalb des Einsatzhärtens liegen, wo allein Kohlenstoff bis in tiefe Schichten eindiffundiert. Bei diesen Temperaturen ist das Lösungsvermögen des Stahls für Kohlenstoff sehr gering. Die Diffusionsparameter der Stickstoffdiffusion sind so gewählt, dass die Diffusionszone bis maximal 400 Mikrometer in das Kernmaterial hineinragt. Vorzugsweise beträgt die Diffusionstiefe des Stickstoffes 200 Mikrometer. Es ist aber auch vorgesehen, dass die Diffusionstiefe lediglich 100 Mikrometer beträgt. Für unlegierte Stähle kann die Oberflächenhärte 300 bis 400 HV betragen. Bei schwach legierten Stählen, welche beispielsweise mit 0,3 % Chrom legiert sind, kann die Oberflächenhärte 500 bis 650 HV 1 betragen. Bei höher legierten Stählen (Chrom, Vanadium, Molybdän) ist eine Oberflächenhärte von über 700 HV 1 möglich. Die Oberflächenhärte kann bei hochlegierten Stählen sogar 1.150 HV 1 betragen. Im Kernbereich soll die Härte bei 300 bis 450 HV 1 (32 und 50 HRC) liegen. Vorzugsweise liegt sie dort je nach gewählter Stahlqualität im Bereich zwischen 350 und 430 HV (38 bis 48 HRC). Da, anders als beim reinen Aufkohlen, als Ausgangsmaterial ein vergüteter Stahl, insbesondere ein martensitbildender Stahl gewählt werden kann, ergeben sich insgesamt bessere Materialeigenschaften. Der Stickstoff- und Kohlenstoffgehalt in der oberflächennahen Verbindungszone ist nahezu konstant. Die Stickstoffkonzentration in der Diffusionszone nimmt dem gegenüber kontinuierlich mit einem über weite Bereiche konstanten Gradienten bis zur Kernkonzentration ab. Die Kernkonzentration wird nach 400 Mikrometern erreicht. Zufolge dieses Konzentrationsgradienten ergibt sich ein kontinuierlicher Härteabfall in der Diffusionszone bis zum Kernbereich hin.

Zufolge der Eindiffusion von Stickstoff und Kohlenstoff in den vergüteten Basisstahl bildet sich eine randseitige Volumenausdehnung aus. Diese Volumenausdehnung bewirkt im Randbereich eine Druckeigenspannung und im Kernbereich eine Zugspannung. Diese innere Verspannung im Sägeblatt wirkt sich besonders bei Kreissägeblättern geräuschmindernd aus. Die Ausscheidungshärtung in der Randschicht bewirkt eine größere Belastbarkeit bei statischer, insbesondere aber bei schwingender Beanspruchung. Dabei erhöhen die feindispersen Nitritausscheidungen einerseits die lokale Dauerfestigkeit, andererseits wirken sie in der Art einer "inneren Reibung" hinderlich für Versetzungsbewegungen.

Als Basisstähle können auch solche Stähle verwendet werden, die mit Vanadium, Chrom oder Molybdän oder Nickel legiert sind. Betreffend derartige Stähle wird auf den Artikel H. Berns: "Werkzeuge aus martensitaushärtendem Stahl in 292 Z w F 66 (1971), Heft 6" hingewiesen.

Das erfindungsgemäße Eindiffundieren erfolgt durch ein als Nitrokarburieren bezeichnetes Verfahren bei Temperaturen bis 570°C. Vorzugsweise liegt die Temperatur oberhalb von 480°C. Bei dieser Behandlungstemperatur entstehen temperaturabhängige, komplexe Verbindungen mit unterschiedlichen Stickstoff- und Kohlenstoffgehalten. In Karbiden kann Stickstoff einen Teil des Kohlenstoffs ersetzen und in den Karbiden aufgenommen werden, wobei sich Karbonitride bilden. Im Gegensatz zum reinen Ammoniak-Nitrieren entfällt die da arttypische rauhe Oberfläche. Der Stahl kann vor der Behandlung zur Verbesserung seiner Kerneigenschaften vergütet werden. Bei einer vorhergehenden Vergütung oder Anlaßbehandlung muss die Anlaßtemperatur allerdings 20° bis 30° höher liegen, als die Behandlungstemperatur bei thermochemischer Behandlung. Sie kann aber auch niedriger liegen. Dann erfolgt ein weiteres Anlassen im Kern.

Das Nitrokarburieren kann sowohl in einem Gas erfolgen als auch durch aufgebrachtes Pulver. Bei ersterem Verfahren erfolgt die Eindiffusion von Kohlenstoff und Stickstoff in einer Mischung aus Ammoniak und einem Aufkohlungsgas. Bei der zweiten Verfahrensvariante wird beispielsweise Kalkstickstoff als Pulver verwendet. Die Menge des eindiffundierten Kohlenstoffs ist aber wesentlich geringer als die des Stickstoffs.

Die so gefertigten Basisblätter, bei denen entweder später Hartmetallschneiden aufgelötet werden oder Diamantreibkörper aufgebracht werden oder Zähne eingeschnitten werden, können sich im Betrieb bis ca. 500°C erwärmen, ohne dass eine schädliche Umwandlung erfolgt.

Die erfindungsgemäße Technologie erlaubt es, die Dicke der Sägeblätter zu reduzieren. Bei einem Basisblatt mit einem Durchmesser von 400 mm, welches beispielsweise eine Wandstärke von 3 mm besitzt, kann die Wandstärke auf 2,4 mm oder sogar auf weniger reduziert werden. Es ist eine Reduzierung um mehr als 20 % möglich. Die im Außenbereich aufgebauten Druckeigenspannungen kompensieren die durch die Dickenreduzierung verringerte Fomstabilität. Die Dauerschwingfestigkeit wird wesentlich erhöht.

Erfindungsgemäß entsteht ein Schichtmaterial (Sediment-Werkstoff) mit einem gehärteten bzw. vergütetem Kern, der im Gegensatz zum bekannten Schichtmaterial nicht weich ist, sondern ein einheitliches Martensitgefüge aufweist. Zum Rand bildet das Material zunächst eine gehärtete Zone mit zum Rand hin steigenden Stickstoffanteilen aus. Die unmittelbar am Rand liegende Verbindungsschicht bildet besondere Nitrokarbide aus und besitzt eine gut gleitende Oberfläche.

Das Hartwerden findet während Diffusionsphase statt und kann ohne Abschrecken erzielt werden. Die Behandlungstemperatur ist vergleichsweise niedrig. In einer Variante des Verfahrens kann sie bei 520° bis 560° liegen. Das Verfahren ist auf alle Stahlsorten, legiert und oder nicht legiert, anwendbar. Vorteilhaft ist die Erhöhung der Dauerfestigkeit, des Korrosionswiderstandes und die Temperaturbeständigkeit. Die nitrierte Schicht behält ihre hohe Härte bis ca. 500°C. Die Kombination der einerseits die Wärmeerzeugung reduzierenden glatten Verbindungszone mit andererseits der hohen Temperaturstabilität erlaubt höhere Verschleißfestigkeit und bessere Gleiteigenschaften. Die mit der Fertigung einhergehende große Druckeigenspannung erlaubt die Fertigung dünner Sägeblätter bei gleichbleibender Stabilität. Mit der Fertigung geht eine große Verspannung einher, die es erlaubt, dünne Sägeblätter zu fertigen, ohne dass bei hohen Drehzahlen ein Flattern auftritt.

Als Basisstahl kann sowohl kohlenstoffreicher als auch kohlenstoffarmer Stahl verwendet werden. Bevorzugt wird aber ein derartiger Stahl verwendet, der ohne Nachbehandlung härtbar ist, ein Basisstahl mit vom Rand zum Kern hin konstanten Kohlenstoffgehalt. In den Basisstahl wird durch die thermochemische Behandlung beidseitig in den oberflächennahen Bereich Stickstoff und Kohlenstoff eindiffundiert.

Ausführungsbeispiele der Erfindung werden anhand beigefügter Zeichnungen nachfolgend erläutert. Es zeigen:
- Fig. 1: einen Ausschnitt aus einem Sägeblatt aus nitrokarburierten Basisstahl mit aufgebrachten Hartmetallplättchen,
- Fig. 2: ein Schnitt gemäß der Linie II-II in Fig. 1,
- Fig. 3: ein Basisblatt für einen Kreismesser vor dem Abziehen der Schneide,
- Fig. 4: ein Kreismesserblatt gemäß Fig. 3 nach durch Abziehen ausgebildeter Schneide,
- Fig. 5: einen Härtequerschnitt im oberflächennahen Bereich dreier Basisblätter für ein Kreissägeblatt aus unterschiedlichen Stählen, wobei nach rechts die Tiefe in Millimetern und nach oben die Vickers-Härte 1 abgetragen ist, und
- Fig. 6: eine Darstellung gemäß Fig. 5 eines Basisblattes für einen Kreismesser.

Die Ausführungsbeispiele, deren Härteverläufe in der Fig. 5 mit den Buchstaben A, B, C dargestellt sind, beziehen sich auf ein Kreissägeblatt, wie es in den Fig. 1 und 2 dargestellt ist. Das Basissägeblatt 1 bildet zwei gegenüberliegende Oberflächen 3, 4 aus und besitzt zahnartige Fortsätze, die die Hartmetallplättchen 2 tragen, welche die Sägezähne ausbilden. Die Breite der Hartmetallplättchen 2 ist größer als die Stärke des Basisblattes 1, so dass die eigentliche Spantätigkeit von dem Hartmetallplättchen 2 und nicht von den im oberflächennahen Bereich beidseitig nitrokarburiertem Basisblatt ausgeübt wird.

Beim Beispiel A handelt es sich um einen sogenannten CV2-Stahl mit einer Kernhärte von 438 HV 1. Im Wege des Nitrokarburierens bei Temperaturen unter 600°C, vorzugsweise um 500°C, bildet sich eine Oberflächenhärte von 707 bis 720 HV 1 aus. Die Härtetiefe beträgt 0,09 mm und die Verbindungsschichtdicke 3 bis 4 Mikrometer. Durch das Nitrokarburieren wird also nur die äußerste dünne Oberflächenschicht mit Kohlenstoff angereichert, wobei es sich dort um eine Stickstoff-Kohlenstoff-Verbindung handelt. Zu tieferen Bereichen des Basisblattes nimmt dann die Stickstoffkonzentration stetig ab. Wie aus Fig. 5 zu entnehmen ist, beträgt der Härtegradient im oberflächennahen Bereich 2,9 HV 1 pro Mikrometer bzw. 0,148 HRC pro Mikrometer.

Beim Beispiel B handelt es sich um einen Stahl des Typs O32 mit einer Kernhärte von 376 HV 1. Die durch das Nitrokarburieren erzeugte Oberflächenhärte beträgt 614 bis 624 HV 1. Die Härtetiefe beträgt 0,1 mm und die Verbindungsschichtdicke 4 bis 5 Mikrometer. Der Härtegradient an der Oberfläche beträgt 4 HV 1 pro Mikrometer bzw. 0,22 HRC pro Mikrometer.

Beim Beispiel C wurde ein Stahl mit der Bezeichnung S2 verwendet, dessen Kernhärte 375 HV 1 beträgt. Nach dem Nitrokarburieren beträgt die Oberflächenhärte 695 bis 705 HV 1. Die Härtetiefe beträgt 0,09 mm und die Verbindungsschichtdicke 3 bis 4 Mikrometer. Der Härtegradient im oberflächennahen Bereich beträgt 3 HV 1 pro Mikrometer bzw. 0,18 HRC pro Mikrometer.

Alle Stähle haben eine Stärke von 2,5 mm. Durch das Nitrokarburieren wird eine keramisch glatte, hohe Gleiteigenschaften aufweisende Stahloberfläche erzeugt, so dass beim Sägen die Aufwärmung minimiert ist und auch der Abrieb durch das zu sägende Holz.

In Fig. 3 bzw. 4 ist ausschnittsweise im Querschnitt ein Stammblatt für ein Kreismesser dargestellt. Die Stahldicke beträgt 5 mm. Während es sich bei den Stählen der Beispiele A bis C um niedrig legierte Stähle gehandelt hat, handelt es sich beim Ausführungsbeispiel, betreffend die Fig. 3 und 4, um einen hoch legierten Stahl. Der Verlauf der Vickers-Härte ist in der Fig. 6 dargestellt.

Die Fig. 3 stellt das Stammblatt für ein Kreismesser dar, bei welchen noch keine Schneide vorhanden ist. Diese erfolgt erst nach dem Nitrokarburieren durch einen entsprechenden Materialabtrag an der Oberfläche, so dass die spitz aufeinander zulaufenden Oberflächenabschnitte 13, 14 des Basisblattes 11 durch Ausbildung eines beidseitigen Anschliffes eine Schneide 15 ausbilden.

Erkennbar ist, dass die Schneide 15 in einem Material bereits liegt, der außerhalb des Stickstoff-Diffusionsbereiches, nämlich in der Blattmitte, liegt.

Der hoch legierte Stahl wird beidseitig nitrokarburiert derart, das die Oberflächenhärte bei 1.150 HV 1 liegt. Im Kernbereich ist die Härte bei etwa 540 HV 1. Der Gradient im oberflächennahen Bereich liegt bei etwa 7 HV 1 pro Mikrometer bzw. 0,3 HRC pro Mikrometer.

Wie auch bei den anderen Ausführungsbeispielen wird bei dem Kreismesser die schneidende Zone nicht von einem nitrokarburierenden Oberflächenabschnitt ausgebildet, sondern von dem später erst zur Schneide geformten Kernbereich aus Basismaterial. Während des Betriebes wird die Schneide auch kontinuierlich nachgeschliffen. Auch hier wird als Erfolg der Erfindung die Änderung der Gleiteigenschaften der Oberflächen angesehen, die in Reibwirkung zum Werkstück stehen. Durch nitrokarburierte Oberfläche wird nicht nur der Reibwiderstand erheblich verringert, sondern auch die Stabilität des Werkzeuges gesteigert.

## Patentansprüche

1. Beidseitig thermochemisch behandeltes Basisblatt für ein Stammblatt eines Kreissägenblattes, Trennsägeblattes, Kreismessers, Maschinenmessers aus Stahl mit durch Kohlenstoff- und Stickstoff-Eindiffusion gehärteten Außenbereichen, wobei
- der Stahl bei Temperaturen unter 600°C nitrokarburiert ist,
- die Eindringtiefe von Kohlenstoff in die Oberfläche bei maximal 5 µm liegt,
- die Eindringtiefe von Stickstoff bei maximal 400 µm liegt,
- in der oberflächennahen Zone der Stickstoff- und Kohlenstoffgehalt nahezu konstant ist,
- die Stickstoffkonzentration in der nachfolgenden Diffusionsschicht kontinuierlich mit über weite Bereiche konstantem Gradienten bis zur Kernkonzentration abnimmt,
- bei einer Kernhärte von 315 bis 530 HV1 (32 bis 50 HRC) und bei einer Oberflächenhärte von 600 bis 940 HV1 (54 bis 68 HRC) für niedrig legierte Stähle bzw. bis zu 1.150 HV 1 für hoch legierte Stähle die Härte vom Kern zum Außenbereich hin kontinuierlich ansteigt und
- die aus der randseitigen Volumenausdehnung resultierende Zugspannung im Kern größer ist, als die bei der Maximaldrehzahl auftretenden Fliehkräfte.

2. Basisblatt nach Anspruch 1, **dadurch gekennzeichnet, dass** Stickstoff mit zum Kern hin flacher werdenden Konzentrationsgradienten eindiffundiert ist.

3. Basisblatt nach einem der vorhergehenden Ansprüche, **dadurch gekennzeichnet, dass** der Stahl des Ausgangsmateriales aufgrund seiner chemischen Zusammensetzung ohne Nachbehandlung mit vom Rand zum Kern hin konstanten Kohlenstoffgehalt härtbar ist.

4. Basisblatt nach einem der vorhergehenden Ansprüche, **dadurch gekennzeichnet, dass** die Härte im Stickstoffdiffusionsbereich mit einem Härtegradient von 0,05 bis 0,4 HRC/µm, vorzugsweise 0,15 bis 0,25 HRC/µm für Sägeblätter oder ca. 0,3 bis 0,4 HRC/µm für Messerblätter, abnimmt.

5. Basisblatt nach einem der vorhergehenden Ansprüche, **dadurch gekennzeichnet, dass** im Kern ein vergütetes Martensitgefüge vorhanden ist.

6. Basisblatt nach einem der vorhergehenden Ansprüche **dadurch gekennzeichnet, dass** der Basisstahl ein martensitbildender Stahl ist.

7. Verfahren zum Herstellen eines Basisblattes gemäß einem oder mehreren der vorhergehenden Ansprüche durch beidseitiges thermochemisches Eindiffundieren von Kohlenstoff und Stickstoff in den Außenbereich, wobei durch nitrokarburieren des Stahles bei Temperaturen unter 600°C Stickstoff und in geringerem Umfange Kohlenstoff derart in den Stahl eindiffundiert, dass die Eindringtiefe von Kohlenstoff in die Oberfläche bei maximal 5 µm, die Eindringtiefe von Stickstoff bei maximal 400 µm liegt und in der oberflächennahen Zone der Stickstoff- und Kohlenstoffgehalt nahezu konstant ist, die Stickstoffkonzentration in der nachfolgenden Diffusionsschicht kontinuierlich mit über weite Bereiche konstantem Gradienten bis zur Kernkonzentration abnimmt, so dass bei einer Kernhärte von 315 bis 530 HV 1 (32 bis 50 HRC) und bei einer Oberflächenhärte von 600 bis 940 HV1 (54 bis 68 HRC) für niedrig legierte Stähle bzw. bis zu 1.150 HV 1 für hoch legierte Stähle die Härte vom Kern zum Außenbereich hin kontinuierlich ansteigt und die aus der randseitigen Volumenausdehnung resultierende Zugspannung im Kern größer ist, als die bei der Maximaldrehzahl auftretenden Fliehkräfte.

## Claims

1. Base blade thermochemically treated on both sides for a stock blade of a circular saw blade, cutting saw blades, circular cutter, guillotine knife made of steel having outer regions hardened by introduction of carbon and nitrogen by diffusion, wherein
- the steel is nitrocarburized at temperatures below 600 °C,
- the depth of penetration of carbon into the surface is at most 5 µm,
- in the zone close to the surface the nitrogen and carbon content is almost constant,
- the nitrogen concentration in the following diffusion layer decreases continuously with gradients constant over large regions down to the core concentration,
- in the case of a core hardness of from 315 to 530 HV 1 (32 to 50 HRC) and in the case of a surface hardness of from 600 to 940 HV 1 (54 to 68 HRC) for low-alloy steels or up to 1,150 HV 1 for high-alloy steels the hardness from the core to the outer region rises continuously and
- the tensile stress in the core resulting from the peripheral volume expansion is greater than the centrifugal forces occurring at maximum revolutions.

2. Base blade according to Claim 1, **characterised in that** nitrogen is diffused in at concentration gradients that become flatter towards the core.

3. Base blade according to one of the preceding claims, **characterised in that** due to its chemical composition the steel of the starting material is hardenable with carbon content constant from the periphery to the core without secondary treatment.

4. Base blade according to one of the preceding claims, **characterised in that** the hardness in the nitrogen diffusion region decreases with a hardness gradient of from 0.05 to 0.4 HRC/µm, preferably 0.15 to 0.25 HRC/µm for saw blades or approximately 0.3 to 0.4 HRC/µm for knife blades.

5. Base blade according to one of the preceding claims, **characterised in that** in the core a tempered martensite structure is present.

6. Base blade according to one of the preceding claims, **characterised in that** the base steel is a martensite-forming steel.

7. Process for producing a base blade according to one or more of the preceding claims by thermochemical introduction by diffusion of carbon and nitrogen into the outer region on both sides, wherein due to nitrocarburizing the steel at temperatures below 600 °C nitrogen and to a lesser extent carbon diffuses into the steel in such a way the depth of penetration of carbon into the surface is at most 5 µm, the depth of penetration of nitrogen is at most 400 µm and in the zone close to the surface the nitrogen and carbon content is almost constant, the nitrogen concentration in the following diffusion layer decreases continuously with a gradient constant over large regions down to the core concentration so that in the case of a core hardness of from 315 to 530 HV 1 (32 to 50 HRC) and in the case of a surface hardness of from 600 to 940 HV 1 (54 to 68 HRC) for low-alloy steels or up to 1,150 HV 1 for high-alloy steels the hardness from the core to the outer region rises continuously and the tensile stress in the core resulting from the peripheral volume expansion is greater than the centrifugal forces occurring at maximum revolutions.

## Revendications

1. Lame de base traitée par diffusion thermochimique sur les deux faces, destinée à une lame mère d'une lame de scie circulaire, d'une lame de scie à tronçonner, d'un couteau circulaire, d'un couteau de machine en acier, présentant des zones extérieures durcies par diffusion vers l'intérieur de carbone et d'azote, dans laquelle :
- l'acier est nitrocarburé à des températures inférieures à 600°C,
- la profondeur de pénétration du carbone dans la surface est de 5 µm au maximum,
- la profondeur de pénétration de l'azote est de 400 µm au maximum,
- la teneur en azote et en carbone est sensiblement constante dans la zone proche de la surface,
- la concentration d'azote dans la couche de diffusion suivante diminue continuellement jusqu'à la concentration de coeur selon un gradient constant sur des plages étendues,
- pour une dureté à coeur de 315 à 530 HV 1 (32 à 50 HRC) et une dureté superficielle de 600 à 940 HV 1 (54 à 68 HRC) pour des aciers faiblement alliés ou jusqu'à 1 150 HV 1 pour des aciers fortement alliés, la dureté augmentant continuellement depuis le coeur vers la zone extérieure, et
- la contrainte de traction à coeur résultant de la dilatation en volume sur la périphérie est plus importante que celle pour les forces centrifuges se produisant à la vitesse de rotation maximale.

2. Lame de base selon la revendication 1, **caractérisée en ce que** de l'azote est diffusé avec des gradients de concentration diminuant en direction du coeur.

3. Lame de base selon l'une des revendications précédentes, **caractérisée en ce que** l'acier du matériau de départ peut être trempé, en raison de sa composition chimique, sans traitement ultérieur, avec une teneur en carbone constante depuis la surface jusqu'au coeur.

4. Lame de base selon l'une des revendications précédentes, **caractérisée en ce que** la dureté dans la zone de diffusion d'azote diminue avec un gradient de dureté de 0,05 à 0,4 HRC/µm, de préférence de 0,15 à 0,25 HRC/µm pour des lames de scie, ou de 0,3 à 0,4 HRC/µm environ pour des lames de couteau.

5. Lame de base selon l'une des revendications précédentes, **caractérisée en ce qu'**est présente à coeur une structure martensitique revenue.

6. Lame de base selon l'une des revendications précédentes, **caractérisée en ce que** l'acier de base est un acier formant de la martensite.

7. Procédé de fabrication d'une lame de base selon l'une ou plusieurs revendications précédentes par diffusion thermochimique sur les deux faces de carbone et d'azote dans la zone extérieure, dans lequel par nitrocarburation de l'acier à des températures inférieures à 600°C, de l'azote et, dans une moindre mesure, du carbone sont diffusés dans l'acier de telle sorte que la profondeur de pénétration du carbone dans la surface est de 5 µm au maximum, la profondeur de pénétration de l'azote de 400 µm au maximum, la teneur en azote et en carbone étant sensiblement constante dans la zone proche de la surface, la concentration en azote dans la couche de diffusion suivante diminuant continuellement jusqu'à la concentration de coeur selon un gradient constant sur des plages étendues, de sorte que pour une dureté à coeur de 315 à 530 HV 1 (32 à 50 HRC) et une dureté superficielle de 600 à 940 HV 1 (54 à 68 HRC) pour des aciers faiblement alliés, ou jusqu'à 1 150 HV 1 pour des aciers fortement alliés, la dureté augmente continuellement depuis le coeur vers la zone extérieure, et la contrainte de traction à coeur résultant de la dilatation en volume sur la périphérie est plus importante que celle pour les forces centrifuges se produisant à la vitesse de rotation maximale.
